# DEMANDE DE BREVET EUROPEEN

(11) **EP 0 452 189 A1**
(43) Date de publication de la demande: **16.10.1991**
(21) Numéro de dépôt: 91400876.8
(22) Date de dépôt: 29.03.1991
(51) Int. Cl.: C10M 103/00, C10M 103/06, C10M 111/04

(54) **Lubrifiant pour surface en céramique et procédé de lubrification**

(30) Priorité: 13.04.1990 FR 9004817
(71) Demandeur: RHONE-POULENC CHIMIE, 92408 Courbevoie Cédex (FR)
(72) Inventeur: Azema, Olivier, F-65000 Tarbes (FR); Godet, Maurice, F-69450 St Cyr Au Mont D'Or (FR); Platon, Francis, F-87100 Limoges (FR)
(74) Mandataire: Esson, Jean-Pierre

(57) **Abrégé**

La présente invention concerne un matériau pour lubrifier le contact entre une première surface 2 en céramique et une seconde surface 1 (céramique ou métal).

Ce matériau comprend un fluorure de terres rares et est déposé entre les surfaces à lubrifier, avantageusement par compactage.

## Description

La présente invention concerne un lubrifiant à sec pour couple de frottement céramique/céramique et métal/céramique, et un procédé de lubrification.

La lubrification des pièces en mouvement est généralement assurée par des huiles, graisses chargées ou non en particules. Toutefois, l'utilisation de ces lubrifiants est limitée par la température d'utilisation.

Ainsi, pour les utilisations à haute température, lubrification des pièces en mouvement est généralement assurée par des matériaux inorganiques résistant à la température tels que le graphite, le fluorure de calcium, le sulfure de molybdène. Cette lubrification est une lubrification à sec des surfaces, par opposition à la lubrification liquide utilisée à basse température.

Ces lubrifiants solides sont introduits sous forme de dépôts d'épaisseur plus ou moins grande sur les surfaces soumises à des frottements. Ils sont déposés soit directement sous forme de poudre soit sous forme de composition avec un liant organique ou inorganique.

Toutefois, ces lubrifiants solides résistants aux températures élevées, introduits entre les surfaces frottantes ne permettent pas d'obtenir une lubrification convenable de cette surface. Ainsi, une couche de graphite déposée entre deux surfaces en céramique, mises en mouvement l'une par rapport à l'autre sera évacuée très rapidement. Ce phénomène a été vérifié avec de nombreux lubrifiants solides connus.

L'invention a notamment pour but de remédier à ces inconvénients en proposant un lubrifiant solide pour surfaces dont au moins une en matériau céramique qui d'une part forme une couche stable entre les deux surfaces à lubrifier et d'autre part procure un coefficient de frottement très bas notamment dans des conditions externes, en particulier à très haute température et sous forte charge.

A cet effet, l'invention propose un matériau pour lubrifier à sec le contact entre une première surface en un premier matériau et une seconde surface en matériau céramique. Ce lubrifiant comprend comme composant principal au moins un fluorure de terres rares.

Par terres rares, on entend les éléments de la famille des lanthanides ayant un numéro atomique allant de 57 à 71, y compris l'yttrium de numéro atomique 39.

Ainsi à titre d'exemple, on peut citer les fluorures de cérium, lanthane, néodyme, gadolinium.

Selon une caractéristique préférentielle de l'invention, le lubrifiant de l'invention est disposé sous forme de couche ou film sur une des surfaces à lubrifier. Avantageusement, le lubrifiant peut être compacté.

Selon une autre caractéristique de l'invention, le lubrifiant de l'invention comprend également un composé minéral ou organique formant un liant dans lequel est dispersé le fluorure de terres rares.

A titre d'exemple, on peut citer comme liant organique des résines telles que les polymères polyquinoxiléiniques, polybenzimidazoles, polyimides, acryliques, polyvinyliques, acétates, phénoliques, silicones, epoxydes, polyamides, uréthanes, polyvinyl butyrale ou analogues.

Egalement, à titre d'exemple on peut citer comme liant minéral ou inorganique convenable pour l'invention, des composés à base de silicate ou phosphate, tels que silicate de sodium, et phosphate de sodium et/ou de potassium et/ou aluminium.

Le lubrifiant de l'invention peut également comprendre différents additifs tels que des additifs pour améliorer la résistance à la corrosion, favoriser l'application du lubrifiant, colorants, agents mouillants, fondants ou analogues.

Les teneurs en liant et en fluorure de terres rares ne sont pas critiques. Toutefois, selon un mode de réalisation préféré, la concentration pondérale en fluorure de terres rares dans le lubrifiant est au moins égale à 50 %, de préférence entre 80 % et 95 %.

La première surface précitée ci-dessus peut être en un matériau quelconque, toutefois ce matériau sera avantageusement résistant aux températures élevées telles qu'un matériau métallique, de type réfractaire, par exemple un alliage à base de nickel ou cobalt, ou céramique comme les céramiques non oxydes (SiC, Si₃N₄, BN) et oxydes (mullite, zircone...).

Avantageusement, dans le mode de réalisation préféré de l'invention, le lubrifiant de l'invention est notamment convenable pour assurer la lubrification entre deux surfaces en matériau céramique.

La nature des céramiques n'est pas critique et on peut citer à titre d'exemple, les céramiques à base de SiC, BN, Si₃N₄, zircone, mullite ou analogues.

Ainsi, le lubrifiant disposé entre les surfaces en matériau en céramique assure une lubrification efficace notamment à des températures élevèes et sous forte charge l'augmentation de la température. De plus, le lubrifiant n'est pas évacué et donc permet une lubrification convenable pendant un temps très long (des dizaines d'heures).

En outre, comme les fluorures de terres rares sont stables à haute température, un bon niveau de lubrification est conservé même après une longue utilisation.

L'invention a également pour objet un procédé de lubrification du contact entre deux surfaces dont au moins l'une est en matériau céramique. Ce procédé consiste à interposer entre les deux surfaces à lubrifier une couche ou un film d'un matériau lubrifiant comprenant au moins un fluorure de terres rares.

La terre rare a été défini précédemment ainsi que les éléments préférés de l'invention.

Selon un mode de réalisation préféré de l'invention, le matériau lubrifiant comprend un liant organique ou inorganique dans lequel est dispersé le fluorure de terres rares.

Ces liants organiques ou inorganiques ont été définis ci-dessus, ainsi que les compositions préférées en liant et fluorure de terres rares.

Avantageusement, les fluorures de terres rares utilisés sont des poudres dont le diamètre moyen des particules est, de préférence inférieur, ou égal à 50 µm.

La couche ou le film de matériau lubrifiant est déposé sur une ou les deux surfaces à lubrifier, avant leur mise en place.

Les pièces peuvent être soumises à un traitement thermique pour évaporer les solvants éventuels contenus dans le liant.

Un traitement thermique peut être également appliqué aux pièces avant leur montage pour pyrolyser au moins partiellement le liant du matériau lubrifiant.

Il peut également être avantageux de compacter le film ou la couche de matériau lubrifiant avant la mise en mouvement des pièces.

Selon un autre mode de réalisation du procédé de l'invention, le matériau lubrifiant peut être conformé à une forme désirée, par exemple bague, rondelle, etc par moulage de la composition, selon tout procédé habituel.

Selon encore un autre mode de réalisation du procédé de l'invention, le matèriau lubrifiant est appliqué sur la surface de l'un des matériaux, soit par une torche plasma soit par un chalumeau à flamme. Ainsi, dans ce cas le liant n'est pas nécessaire.

D'autres buts, avantages et détails de l'invention apparaîtront plus clairement au vu de la description détaillée et dus exemples donnés ci-dessous uniquement à titre indicatif et au vu des figures annexées, dans lesquelles :
- la figure 1 représente une vue schématique en coupe de deux pièces céramiques lubrifiées selon le procédé de l'invention
- la figure 2 représente la variation du coefficient de frottement (K) en fonction du temps entre deux bagues en céramique SiC avec lubrifiant en graphite (Ex. 2).
- la figure 3 représente la variation du coefficient de frottement (K) en fonction du temps entre deux bagues en céramique SiC avec lubrifiant CeF₃ + liant (Ex. 3).

Les figures 4a et 4b représentent respectivement les variations de la charge appliquée (F) et du coefficient de frottement (K) en fonction du temps entre une bague céramique (SiC) et une bague métallique avec un lubrifiant CeF₃ + liant 'Ex. 4) et,

les figures 5a et 5b représentent respectivement les variations de la charge appliquée (F) et du coefficient de frottement (K) en fonction du temps entre des bagues céramiques (SiC) et une bague métallique avec un lubrifiant CeF₃ + liant (Ex. 5).

Des essais de lubrification de deux pièces céramiques 1, 2 dont l'une est animée d'un mouvement rotatif selon le sens défini ont été réalisées en recouvrant la face 3 de la pièce 1 avec un matériau lubrifiant par exemple par étalement du matériau sur cette surface.

Dans le montage illustré, des bagues 4, 5 sont disposées en appui sur la surface de la pièce céramique 1. Elles permettent de délimiter le volume de remplissage et le compactage des poudres. Ces bagues peuvent être retirées après dépose du matériau lubrifiant, avantageusement après compactage de ce matériau.

Ainsi, avant la mise en mouvement des pièces, on applique une charge de 100 à 300 kg pour compacter le matériau lubrifiant étalé.

Les pièces sont ensuite mise en mouvement par exemple par mise en rotation de la pièce 2 selon une vitesse de 0,1 m / s.

Pour déterminer l'efficacité du matériau lubrifiant on mesure à différentes températures (20°C à 1000°C) le couple d'entraînement nécessaire pour entraîner en rotation la pièce 2. La mesure de ce couple conduit à la détermination du coefficient de frottement (K). Ces mesures sont effectuées pour différentes charges appliquées sur les pièces céramiques 1 et 2.

Les essais réalisés avec différents matériaux lubrifiants sont rassemblés dans le tableau I ci-dessous.

### Conditions expérimentales :

- Vitesse de glissement =: 0,1 m/s
- charge normale appliquée =: 1000 N

Les essais 1 et 2 montrent clairement que les matériaux introduits dans le contact ne sont pas "piégés", car la valeur du coefficient de frottement est élevée après une courte durée de fonctionnement. Ce phénomène est mis en évidence sur la courbe de la figure 2, où l'augmentation rapide de la valeur du coefficient de frottement (K) est à relier au départ du lubrifiant (exemples 1 et 2).

Au contraire, avec un matériau lubrifiant conforme à l'invention (exemples 3 et 4), le piégeage est permanent et conduit à une situation stable de fonctionnement (fig. 3) même lorsque la charge appliquée augmente (fig. 4) ou lorsque la température s'élève (fig. 5).

Le piégeage du lubrifiant dans le contact peut être amélioré en augmentant l'auto-adhérence des particules entre elles et avec les premiers corps. Pour les exemples 3 et 4, la poudre de CeF₃ a été traitée avec un liant organique (résine polyvinylique B74 de Monsanto) en proportion de 5 % en masse.

Des résultats similaires ont été observés avec des teneurs en liant de 10 % et 20 %, ainsi qu'avec une résine polyvinylique des poids moléculaire plus élevé.

Par ailleurs, un essai a été réalisé avec dépôt d'une couche de CeF₃ sur la surface d'une pièce métallique par projection par torche à plasma d'une poudre granulométrie 25-40 µm. Les coefficients de frottement entre cette pièce métallique et une piéce en céramique Sic ont été déterminés à différentes températures et sous des charges différentes.

Ainsi, il a été trouvé qu'à température ambiante le coefficient de frottement est élevé mais diminue rapidement quand la température s'élève et devient très faible à des températures supérieures à 500°C, même sous des charge élevées comprises par exemple entre 200 daN et 1000 daN, comme illustré à la figure 6a représentant la variation du coefficient de frottement K en fonction du temps et à la figure 6b représentant la variation de la charge appliquée F en daN en fonction du temps, la température de l'exprérience étant de 800°C.

## Revendications

**1/** Matériau solide pour lubrifier à sec le contact entre une première surface en un premier matériau et une seconde surface en céramique, caractérisé en ce qu'il comprend au moins un fluorure de terres rares.

**2/** Matériau selon la revendication 1 caractérisé en ce qu'il comprend un fluorure de cérium, de lanthane, de néodyme, de gadolinium.

**3/** Matériau selon la revendication 1 ou 2 caractérisé en ce que le fluorure de terre rare est compacté.

**4/** Matériau selon la revendication 1 ou 2, caractérisé en ce que le fluorure de terre rare est appliqué sur une surface par torche à plasma ou chalumeau à flamme.

**5/** Lubrifiant selon l'une des revendications 1 à 3 caractérisé en ce qu'il comprend un composé minéral ou organique formant liant.

**6/** Matériau selon la revendication 5 caractérisé en ce que le composé formant liant est une résine organique choisie parmi le groupe comprenant des résines telles que les polymères polyquinoxiléiniques, polybenzimidazoles, polyimides, acryliques, polyvinyliques, acétates, phénoliques, silicones, epoxydes, polyamides, uréthanes.

**7/** Matériau selon la revendication 5 carctérisé en ce que le composé formant liant est une résine minérale choisie parmi le groupe comprenant des composés à base de silicate ou phosphate.

**8/** Matériau selon l'une des revendications précédentes caractérisé en ce que la première surface est dans un matériau choisi dans le groupe comprenant les matériaux métalliques de type réfractaire à base de nickel ou cobalt, les matériaux céramiques (choisi parmi des céramiques non oxydes (SiC, Si₃N₄, BN) et oxides (mullite, zircone).

**9/** Matériau selon l'une des revendications précédentes caractérisé en ce que les deux surfaces sont en matériau céramique.

**10/** Matériau selon l'une des revendications précédentes caractérisé en ce que le matériau céramique est choisi dans le groupe comprenant les céramiques à base de SiC, BN, Si₃ N₄, zircone, mullite.

**11/** Procédé de lubrification à sec du contact entre deux surfaces dont l'une est en matériau céramique, caractérisé en ce qu'il consiste à interposer entre les deux surfaces à lubrifier une couche d'un matériau lubrifiant comprenant au moins un fluorure de terres rares.

**12/** Procédé selon la revendication 11 caractérisé en ce que le matériau lubrifiant comprend un liant minéral ou organique dans lequel est dispersé au moins un fluorure de terre rare.

**13/** Procédé selon la revendication 12, caractérisé eu ce que le fluorure de terres rares représente au moins 50 % en masse du matériau lubrifiant de préférence entre 80 % et 95 %.

**14/** Procédé selon la revendication 12 ou 13 caractérisé en ce que le liant organique est choisi dans le groupe comprenant des résines telles que les polymères polyquinoxiléiniques, polybenzimidazoles, polyimides, acryliques, polyvinyliques, acétates phénoliques, silicones, epoxydes, polyamides, uréthanes.

**15/** Procédé selon la revendication 12 caractérisé en ce que le liant minéral est une résine organique choisie dans le groupe comprenant des composés à base de silicate ou phosphate.

**16/** Procédé selon la revendication 11, caractérisé en ce que le matériau lubrifiant est déposé sur une des surfaces à lubrifier par une torche plasma ou un chalumeau à flamme.

**17/** Procédé selon l'une des revendications 11 à 16 caractérisé en ce que le fluorure de terres rares est un fluorure de cérium, fluorure de lanthane, fluorure de néodyme, fluorure de gadolinium.

**18/** Procédé selon l'une des revendications 10 à 15 et 17 caractérisé en ce que la couche de matériau lubrifiant est compactée entre deux les surfaces à lubrifier.

**19/** Procédé selon l'une des revendications 10 à 15 et 17 à 18 caractérisé en ce que la couche de matériau lubrifiant est compactée à une forme désirée, préalablement à sa disposition entre les surfaces à lubrifier.
